# EUROPÄISCHE PATENTSCHRIFT

(11) **EP 0 258 572 B1**
(45) Veröffentlichungstag und Bekanntmachung des Hinweises auf die Patenterteilung: **26.06.1991**
(21) Anmeldenummer: 87109734.1
(22) Anmeldetag: 07.07.1987
(51) Int. Cl.: C10L 1/18, C10L 1/14

(54) **Verfahren zur Verbesserung der Fliessfähigkeit v. Mineralölen u. Mineralöldestillaten**
Process to improve the flowability of mineral oils and mineral oil distillates
Procédé pour améliorer la fluidité d'huiles minérales et de distillats d'huiles minérales

(30) Priorität: 17.07.1986 DE 3624147
(43) Veröffentlichungstag der Anmeldung: 09.03.1988
(73) Patentinhaber: HOECHST AKTIENGESELLSCHAFT, 65926 Frankfurt am Main (DE)
(72) Erfinder: Payer, Wolfgang, Dr., Dipl.-Chem., D-4230 Wesel 1 (DE)

(56) Entgegenhaltungen:
- EP-A- 0 099 646
- EP-A- 0 184 048
- EP-A- 0 196 217
- EP-A- 0 203 554
- DE-A- 1 570 884
- DE-A- 2 944 375
- US-A- 2 875 029
- US-A- 3 250 599
- US-A- 3 388 977
- US-A- 3 454 379
- US-A- 4 019 878

## Beschreibung

Die vorliegende Erfindung betrifft ein Verfahren zur Verbesserung der Fließfähigkeit von Mineralölen und Mineralöldestillaten durch Zusatz von Mischungen aus einem Ethylen-Vinylacetat-Diisobutylen-Terpolymerisat und einem oxidierten Polyethylenwachs und/oder oxidierten Ethylen-Vinylacetat-Copolymerisat.

Mineralöle wie Rohöl, Dieselkraftstoff oder Heizöl enthalten Paraffin gelöst, das bei niedrigen Temperaturen auskristallisiert. Diese Feststoffablagerungen führen häufig zu Störungen bei der Gewinnung und beim Einsatz von Mineralölen. So kann z.B. die Arbeitsfähigkeit von Förder- und Transporteinrichtungen für Rohöl bis zu deren völligem Ausfall beeinträchtigt werden. Bei Dieselmotoren und Feuerungsanlagen können Verstopfungen der Filter auftreten, die schließlich in einer Unterbrechung der Kraftstoff- bzw. Heizmittelzufuhr resultieren.

Um diese unerwünschte Feststoffbildung zu vermeiden, setzt man Mineralölen Additive zu, die der Entstehung von Paraffinkristallen entgegenwirken. Dadurch wird ein Anstieg der Viskosität der Öle verhindert und ihr Stockpunkt gesenkt.

Große Bedeutung als Stockpunktserniedriger und Fließverbesserer für Rohöle und Mitteldestillate haben Copolymerisate aus Ethylen und Carbonsäureestern des Vinylalkohols erlangt. Besonders bewährt haben sich unter ihnen Ethylen-Vinylacetat-Copolymerisate. Solche Mischpolymerisate und ihre Verwendung sind z.B. in der DE-PS 19 14 756 beschrieben. Ihre Herstellung erfolgt im allgemeinen durch Copolymerisation der Monomeren in Autoklaven bei Temperaturen von 80 bis 150°C und Drücken von 5 bis 15 MPa in Gegenwart von Peroxiden als Initiatoren und organischen Lösungsmitteln als Reaktionsmedium.

In der Praxis hat sich gezeigt, daß die Wirksamkeit dieser Mischpolymerisate als Fließverbesserer abhängig ist von den Eigenschaften der Mineralöle und Mineralöldestillate, deren Fließfähigkeit erhöht werden soll. Bei Mitteldestillaten z.B. wird sie u.a. beeinflußt durch den Gesamtgehalt an n-Paraffinen und den Gehalt an n-Paraffinen bestimmter Kettenlängen.

Es ist daher verständlich, daß die Ethylen-Vinylacetat-Copolymerisate trotz ihrer hervorragenden Eignung die Fließfähigkeit zu erhöhen, nicht immer die erwünschte Wirkung zeigen. In solchen Fällen behilft man sich dann dadurch, daß man sie in großen Mengen zusetzt oder daß man das Mineralöl oder das Mineralöldestillat mit niedrig siedenden Kohlenwasserstoffen vermischt.

Eine andere Möglichkeit, die Wirksamkeit von Fließverbesserern zu erhöhen, besteht darin, Additivkombinationen einzusetzen. So werden in der DE 26 39 672 Al Mischungen aus Polymeren mit Ethylenskelett und Copolymeren von C₂-bis C₅₀-Olefinen beschrieben, die zu einer synergistischen Verbesserung der Fließeigenschaften von Destillatkohlenwasserstoffölen in der Kälte führen können.

Nach der US 36 60 057 Cl setzt man Mischungen aus einem Ethylen-Vinylacetat-Copolymerisat und einem festen Kohlenwasserstoff, der frei von n-Paraffinen ist, als Fließverbesserer ein.

Als Fließverbesserer für Erdölmitteldestillate werden in der US 40 19 878 Cl Gemische offenbart, die aus einem Ethylen enthaltenden Polymerisat, Bienenwachs, Ozokerit und/oder einem langkettigen alpha-Olefin bestehen.

Obgleich die bekannten Substanzen und Substanzgemische in vielen Fällen die Fließfähgkeit von Mineralölen und Mineralöldestillaten unterschiedlicher Provenienz und Zusammensetzung bei niedrigen Temperaturen zum Teil sogar deutlich verbessert haben, fehlen dennoch Additive mit möglichst vielseitiger, im Idealfall universeller Anwendbarkeit.

Es bestand daher die Aufgabe, Additive zu finden, die gegenüber den bekannten Fließverbesserern eine noch größere Anwendungsbreite haben. Sie sollen die Fließfähigkeit auch solcher Öle erhöhen, bei denen die bekannten Additive keine oder nur geringe Wirkung zeigen.

Die vorstehend beschriebene Aufgabe wird gelöst durch ein Verfahren zur Verbesserung der Fließfähigkeit von Mineralölen und Mineralöldestillaten. Es ist dadurch gekennzeichnet, daß man den Mineralölen bzw. Mineralöldestillaten Mischungen aus einem Ethylen-Vinylacetat-Diisobutylen-Terpolymerisat und einem oxidierten Ethylenwachs und/oder einem oxidierten Polyethylen-Vinylacetat-Copolymerisat zusetzt.

Überraschenderweise hat sich gezeigt, daß Ethylen-Vinylacetat-Diisobutylen-Terpolymerisate in Kombination mit oxidierten Polyethylenwachsen und/oder oxidierten Ethylen-Vinylacetat-Copolymerisaten die Ausscheidung von Paraffinen aus Mineralölen und Mineralöldestillaten wirksam unterdrücken. Die aus bestimmten Polymerisaten bestehenden Additive wirken damit einem Ansteigen der Viskosität der Kohlenwasserstoffgemische bei sinkenden Temperaturen entgegen und setzen den Stockpunkt herab. Das neue Verfahren hat sich zur Verbesserung der Fließfähigkeit von Mineralölen und deren Destillationsprodukten, unabhängig von ihrer qualitativen und quantitativen Zusammensetzung, bewährt.

Die erfindungsgemäß eingesetzten Ethylen-Vinylacetat-Diisobutylen-Terpolymerisate enthalten je 100 Gew.-Teile Ethylen 25 bis 78 Gew.-Teile Vinylacetat und 0,5 bis 45 Gew.-Teile Diisobutylen. Besonders bewährt haben sich Terpolymerisate mit 30 bis 55 Gew.-Teilen Vinylacetat und 1,0 bis 27,5 Gew.-Teilen Diisobutylen je 100 Gew.-Teile Ethylen.

Die durch Dampfdruckosmometrie gemessene mittlere Molmasse der Terpolymerisate beträgt 500 bis 10.000 g.mol⁻¹, vorzugsweise 1000 bis 5000 g.mol⁻¹ und insbesondere 1500 bis 3500 g.mol⁻¹.

Je 100 CH₂-Gruppen weisen sie 6 bis 20 und vorzugsweise 7 bis 15 CH₃-Gruppen in den Seitenketten auf, die nicht aus dem Acetatrest des Vinylacetats herrühren. Die Bestimmung der Anzahl CH₃-Gruppen erfolgt dabei durch H-NMR-Spektroskopie.

Die Herstellung der Ethylen-Vinylacetat-Diisobutylen-Terpolymerisate ist bekannt. Sie kann z.B. durch Polymerisation des Monomerengemisches bei Drücken oberhalb von 50 MPa und Temperaturen von 150 bis 350°C in Gegenwart von Sauerstoff oder Radikale bildenden Initiatoren in Autoklaven oder Rohrreaktoren erfolgen.

Diisobutylen ist ein im wesentlichen aus 2,4,4-Trimethylpenten-(1) und 2,4,4-Trimethylpenten-(2) bestehendes Gemisch. Es entsteht bei der Dimerisierung von Isobutylen (2-Methylpropen) mit sauren Katalysatoren (z.B. Ionenaustauscher).

Unter der Bezeichnung oxidierte Polyethylenwachse werden Produkte verstanden, die man bei der Behandlung von Schmelzen linearer oder verzweigter Polyethylenwachse mit Luft erhält. Es handelt sich hierbei um Wachse, die im Molekül Sauerstoff-Funktionen wie Carboxyl-, Carbonyl-, Hydroxyl-Gruppen enthalten. Sie zeichnen sich vor allem durch Emulgierbarkeit in wäßrigen Medien aus. Die erfindungsgemäß eingesetzten Wachsoxidate haben Schmelzpunkte von 85 bis 135°C, nach DIN 51801 oder ASTM D 566 bestimmte Tropfpunkte von 95 bis 135°C und Dichten von 0,94 bis 1,00 g/cm³. Ihre Säurezahl, gemessen nach DIN 53402 oder ASTM D 1386, beträgt 5 bis 60 mg KOH/g, die viskosimetrisch ermittelte Molmasse ist 500 bis 10.000 g.mol⁻¹. Bevorzugt werden oxidierte Polyethylenwachse mit Tropfpunkten von 100 bis 120°C und einer Säurezahl von 8 bis 30 mg KOH/g. Die genannten Polyethylenwachse sind handelsübliche Produkte. Sie gelangen z.B. unter der Bezeichnung "Hoechst-Wachs PED" (Hersteller: Hoechst AG) oder "Polyethylenwachs OA" (Hersteller: BASF AG) auf den Markt.

Oxidierte Ethylen-Vinylacetat-Copolymerisate sind die Produkte der Oxidation geschmolzener Ethylen-Vinylacetat-Copolymerisate mit Sauerstoff oder sauerstoffhaltigen Gasen. Ihre Herstellung ist z.B. in der DE 29 44 375 Al beschrieben. Erfindungsgemäß setzt man oxidierte Ethylen-Vinylacetat-Copolymerisate ein, die Tropfpunkte von 80 bis 110°C und Säurezahlen von 5 bis 200 mg KOH/g aufweisen. Die Bestimmung des Tropfpunktes erfolgt, wie im Falle der oxidierten Polyethylenwachse, nach DIN 51801 oder ASTM D 566. Die Säurezahl wird nach DIN 53402 oder ASTM D 1386 gemessen.

Die erfindungsgemäß zur Verbesserung der Fließfähigkeit Mineralölen und Mineralöldestillaten zugesetzten Mischungen bestehen aus zwei oder drei Komponenten. Sie enthalten stets Ethylen-Vinylacetat-Diisobutylen-Terpolymerisate und ferner oxidierte Polyethylenwachse oder oxidierte Ethylen-Vinylacetat-Copolymerisate. In einer weiteren Ausgestaltung setzt man nach der neuen Arbeitsweise Ethylen-Vinylacetat-Diisobutylen-Terpolymerisat zusammen mit oxidiertem Polyethylenwachs und oxidiertem Ethylen-Vinylacetat-Copolymerisat ein.

Das Gewichtsverhältnis von Ethylen-Vinylacetat-Diisobutylen-Terpolymerisat zu oxidiertem Polyethylenwachs und/oder oxidiertem Ethylen-Vinylacetat-Copolymerisat beträgt 1000 : 1 bis 1 : 10. Bevorzugt werden Mischungen, die Terpolymerisat zu oxidiertes Wachs und/oder oxidiertes Copolymerisat im Gewichtsverhältnis von 100 : 1 bis 1 : 5 enthalten.

Das erfindungsgemäße Verfahren verbessert sowohl die Fließfähigkeit von Mineralölen als auch von Mineralöldestillaten. Unter dem Begriff Mineralöle werden hierbei insbesondere Rohöle und Destillationsrückstände wie schweres Heizöl verstanden. Als Mineralöldestillate werden Kohlenwasserstofffraktionen mit einer Siedetemperatur zwischen etwa 150 und 400°C bezeichnet. Hierzu gehören beispielsweise Petroleum, leichte Heizöle und Dieselkraftstoff. Von besonderer Bedeutung sind die Mitteldestillate wie Heizöl EL und Dieselkraftstoff. Das Gemisch aus den verschiedenen Polymerisaten wird Mineralölen bzw. den Mineralöldestillaten in Form von Lösungen, die 20 bis 70 Gew.-% (bezogen auf die Lösung) der Polymerisate enthalten, zugesetzt. Als Lösungsmittel geeignet sind aliphatische oder aromatische Kohlenwasserstoffe oder Kohlenwasserstoffgemische, z.B. Benzinfraktionen. Besonders geeignet ist Kerosin. Die Polymerisatmenge bezogen auf Mineralöl bzw. Mineralölfraktionen soll 0,001 bis 2, vorzugsweise 0,005 bis 0,5 Gew.-% betragen.

Die Polymerisatgemische können allein oder zusammen mit anderen Additiven verwendet werden, z.B. mit anderen Stockpunkterniedrigern oder Entwachsungshilfsmitteln, mit Korrosionsinhibitoren, Antioxidantien, Schlamminhibitoren und Zusätzen zur Erniedrigung des Cloud-Points.

Das erfindungsgemäße Verfahren wird durch die nachfolgenden Beispiele näher erläutert:

### Beispiele:

Die Beispiele 1 bis 5, 7 und 8 betreffen das erfindungsgemäße Verfahren. In Beispiel 6 wird über Ergebnisse von Vergleichsversuchen berichtet, die bei Einsatz eines Ethylen-Vinylacetat-Diisobutylen-Terpolymerisats als Fleißverbesserer erhalten werden.

Die Wirksamkeit der untersuchten Verfahren zur Verbesserung der Fließfähigkeit wird an Hand des "Kalt-Filter-Verstopfungspunkt-Tests" (CFPP-Test) beschrieben. Die Durchführung des Tests erfolgt nach DIN 51428. Sie ist auch im J. of the Inst. of Petr. Bd. 52, Juni 1966, Seite 173 bis 185, publiziert.

Zur Prüfung werden vier Mitteldestillate M1, M2, M3 und M4 eingesetzt, die durch die in Tabelle 1 zusammengestellten Eigenschaftswerte gekennzeichnet sind.

In den Beispielen werden als Polymerisate eingesetzt:
A ein durch gemeinsame Polymerisation von Ethylen, Vinylacetat und Diisobutylen in einem Autoklaven bei 200°C und 150 MPa und in Gegenwart eines Peroxids als Initiator erhaltenes Produkt mit 38,2 Gew.-Teilen Vinylacetat und 5,6 Gew.-Teilen Diisobutylen je 100 Gew.-Teile Ethylen, einer Molmasse von 1840 g.mol⁻¹ und 8,2 CH₃-Gruppen in den Seitenketten, die nicht aus dem Acetatrest des Vinylacetats herrühren, je 100 CH₂-Gruppen,
B ein oxidiertes Polyethylenwachs mit einem Schmelzpunkt von 107°C, einem Tropfpunkt (nach DIN 51801) von 107°C, einer Dichte von 0,97 g/cm³, einer Säurezahl (nach DIN 53402) von 9 mg KOH/g, einer Verseifungszahl (nach DIN 53401) von 28 mg KOH/g und einer Molmasse von 2700 g.mol⁻¹,
C ein oxidiertes Ethylen-Vinylacetat-Copolymerisat mit einem Schmelzpunkt von 98°C, einem Tropfpunkt (nach DIN 51801) von 99°C, einer Säurezahl (nach DIN 53402) von 20 mg KOH/g, einer Verseifungszahl (nach DIN 53401) von 86 mg KOH/g und einer Molmasse von 1900 g.mol⁻¹.

Der Vinylacetatgehalt in den Polymerisaten wird nach der Pyrolysemethode bestimmt. Hierzu werden 200 mg des Polymerisats mit 300 mg reinem Polyethylen in einem Pyrolysekolben 5 Minuten auf 450°C erhitzt und die Spaltgase in einem 250 ml-Rundkolben aufgefangen. Die entstandene Essigsäure wird mit einer NaJ/KJO₃-Lösung umgesetzt und das freiwerdende Jod mit Na₂S₂O₃-Lösung titriert. Die Bestimmung des Diisobutylengehaltes im Polymeren erfolgt durch 13 C-NMR-Spektroskopie.

In Tabelle 2 sind die Ergebnisse der Untersuchungen zusammengefaßt, aus denen die Wirksamkeit des erfindungsgemäßen Verfahrens zur Verbesserung der Fließfähigkeit von Mineralölen und Mineralöldestillaten hervorgeht.

## Patentansprüche

1. Verfahren zur Verbesserung der Fließfähigkeit von Mineralölen und Mineralöldestillaten, dadurch gekennzeichnet, daß man den Mineralölen bzw. Mineralöldestillaten Mischungen aus einem Ethylen-Vinylacetat-Diisobutylen-Terpolymerisat und einem oxidierten Polyethylenwachs und/oder einem oxidierten Polyethylen-Vinylacetat-Copolymerisat zusetzt.

2. Verfahren nach Anspruch 1, dadurch gekennzeichnet, daß das Ethylen-Vinylacetat-Diisobutylen-Terpolymerisat je 100 Gew.-Teile Ethylen 25 bis 78, insbesondere 30 bis 55 Gew.-Teile Vinylacetat und 0,5 bis 45, insbesondere 1,0 bis 27,5 Gew.-Teile Diisobutylen enthält.

3. Verfahren nach Anspruch 1 oder 2, dadurch gekennzeichnet, daß die mittlere Molmasse des Terpolymerisats (gemessen durch Dampfdruckosmometrie) 500 bis 10.000, vorzugsweise 1.000 bis 5.000 und insbesondere 1.500 bis 3.500 g.mol⁻¹ beträgt.

4. Verfahren nach einem oder mehreren der Ansprüche 1 bis 3, dadurch gekennzeichnet, daß das Terpolymerisat je 100 CH₂-Gruppen 6 bis 20, vorzugsweise 7 bis 15 CH₃-Gruppen in den Seitenketten aufweist, die nicht aus dem Acetatrest des Vinylacetats herrühren.

5. Verfahren nach Anspruch 1, dadurch gekennzeichnet, daß das oxidierte Polyethylenwachs einen Schmelzpunkt von 85 bis 135°C, einen Tropfpunkt von 95 bis 135°C, insbesondere 100 bis 120°C, eine Dichte von 0,94 bis 1,00 g/cm³, eine Säurezahl von 5 bis 60 mg KOH insbesondere 8 bis 30 mg KOH/g und eine mittlere Molmasse von 500 bis 10.000 g.mol⁻¹ besitzt.

6. Verfahren nach Anspruch 1, dadurch gekennzeichnet, daß das oxidierte Ethylen-Vinylacetat-Copolymerisat einen Tropfpunkt von 80 bis 110°C und eine Säurezahl von 5 bis 200 mg KOH/g besitzt.

7. Verfahren nach Anspruch 1, dadurch gekennzeichnet, daß das Gewichtsverhältnis von Ethylen-Vinylacetat-Diisobutylen-Terpolymerisat zu oxidiertem Polyethylenwachs und/oder oxidiertem Ethylen-Vinylacetat-Copolymerisat 1.000 : 1 bis 1 : 10, vorzugsweise 100 : 1 bis 1 : 5 beträgt.

8. Mineralöl oder Mineralöldestillat mit verbessertem Fließverhalten, dadurch gekennzeichnet, daß es 0,001 bis 2, vorzugsweise 0,005 bis 0,5 Gew.-% (bezogen auf das Gewicht des Mineralöls bzw. Mineralöldestillates) einer Mischung aus einem Ethylen-Vinylacetat-Diisobutylen-Terpolymerisat und einem oxidierten Polyethylenwachs und/oder oxidierten Ethylen-Vinylacetat-Copolymerisat enthält.

9. Mineralöl oder Mineralöldestillat nach Anspruch 8, dadurch gekennzeichnet, daß
- das Ethylen-Vinylacetat-Diisobutylen-Terpolymerisat je 100 Gew.-Teile Ethylen 25 bis 78, insbesondere 30 bis 55 Gew.-Teile Vinylacetat und 0,5 bis 45, insbesondere 1,0 bis 27,5 Gew.-Teile Diisobutylen enthält, eine mittlere Molmasse gemessen durch Dampfdruckosmometrie) von 500 bis 10.000, vorzugsweise 1.000 bis 5.000 und insbesondere 1.500 bis 3.500 g.mol⁻¹ besitzt und je 100 CH₂-Gruppen 6 bis 20, vorzugsweise 7 bis 15 CH₃-Gruppen in den Seitenketten aufweist, die nicht aus dem Acetatrest des Vinylacetats herrühren,
- das oxidierte Polyethylenwachs einen Schmelzpunkt von 85 bis 135°C, einen Tropfpunkt von 95 bis 135°C, insbesondere 100 bis 120°C, eine Dichte von 0,94 bis 1,00 g/cm³, eine Säurezahl von 5 bis 60 mg KOH/g insbesondere 8 bis 30 mg KOH/g und eine mittlere Molmasse von 500 bis 10.000 g.mol⁻¹ besitzt und
- das oxidierte Ethylen-Vinylacetat-Copolymerisat einen Tropfpunkt von 80 bis 110°C und eine Säurezahl von 5 bis 200 mg KOH/g aufweist.

10. Mineralöl oder Mineralöldestillat nach Anspruch 8 oder 9, dadurch gekennzeichnet, daß das Gewichtsverhältnis von Ethylen-Vinylacetat-Diisobutylen-Terpolymerisat zu oxidiertem Ethylen-Vinylacetat-Copolymerisat 1.000 : 1 bis 1 : 10, vorzugsweise 100 : 1 bis 1 : 5 beträgt.

## Claims

1. A process to improve the flowability of mineral oils and mineral oil distillates, characterised in that mixtures of an ethylene-vinyl acetate-diisobutylene terpolymer and an oxidised polyethylene wax and/or an oxidised ethylene-vinyl acetate copolymer are added to the mineral oils or mineral oil distillates.

2. A process according to claim 1, characterised in that the ethylene-vinyl acetate-diisobutylene terpolymer contains 25 to 78, in particular 30 to 55 parts by weight of vinyl acetate and 0.5 to 45, in particular 1.0 to 27.5 parts by weight of diisobutylene per 100 parts by weight of ethylene.

3. A process according to claim 1 or 2, characterised in that the average mol mass of the terpolymer (measured by vapour pressure osmometry) is 500 to 10,000, preferably 1,000 to 5,000 and in particular 1,500 to 3,500 gxmol⁻¹.

4. A process according to one or several of the claims 1 to 3, characterised in that per 100 CH₂ groups the terpolymer exhibits 6 to 20, preferably 7 to 15 CH₃ groups in the side chains not originating from the acetate group of the vinyl acetate.

5. A process according to claim 1, characterised in that the oxidised polyethylene wax has a melting point of 85 to 135°C, a dropping point of 95 to 135°C, in particular 100 to 120°C, a density of 0.94 to 1.00 g/cm³, an acid number of 5 to 60 in particular 8 to 30 mg KOH/g and an average mol mass of 500 to 10,000 gxmol⁻¹.

6. A process according to claim 1, characterised in that the oxidised ethylene-vinyl acetate copolymer has a dropping point of 80 to 110°C and an acid number of 5 to 200 mg KOH/g.

7. A process according to claim 1, characterised in that the weight ratio of ethylene-vinyl acetate-diisobutylene terpolymer to the oxidised polyethylene wax and/or the oxidised ethylene-vinyl acetate copolymer is 1000 : 1 to 1 : 10 and preferably 100 : 1 to 1 : 5.

8. A mineral oil or mineral oil distillate with improved flow behaviour, characterised in that it contains 0.001 to 2, preferably 0.005 to 0.5 % by weight (related to the weight of the mineral oil or mineral oil distillate) of a mixture of an ethylene-vinyl acetate-diisobutylene terpolymer and an oxidised polyethylene wax and/or an oxidised ethylene-vinyl acetate copolymer.

9. A mineral oil or mineral oil distillate according to claim 8, characterised in that
- the ethylene-vinyl acetate-diisobutylene terpolymer contains 25 to 78, preferably 30 to 55 % by weight of vinyl acetate and 0.5 to 45, in particular 1.0 to 27.5 parts by weight of diisobutylene per 100 parts by weight of ethylene, has an average mol mass (measured by vapour pressure osmometry) of 500 to 10,000, preferably 1,000 to 5,000 and in particular 1,500 to 3,500 gxmol⁻¹ and exhibits per 100 CH₂ groups 6 to 20, preferably 7 to 15 CH₃ groups in the side chains not originating from the acetate group of the vinyl acetate,
- the oxidised polyethylene wax has a melting point of 85 to 135°C, a dropping point of 95 to 135°C, preferably 100 to 120°C, a density of 0.94 to 1.00 g/cm³ and an acid number of 5 to 60, preferably 8 to 30 mg KOH/g and an average mol mass of 500 to 10,000 gxmol⁻¹
and
- the oxidised ethylene-vinyl acetate copolymer has a dropping point of 80 to 110°C and an acid number of 5 to 200 mg KOH/g.

10. Mineral oil or mineral oil distillate according to claim 8 or 9, characterised in that the weight ratio of ethylene-vinyl acetate-diisobutylene terpolymer to the oxidised ethylene-vinyl acetate copolymer is 1000 : 1 to 1 : 10, preferably 100 : 1 to 1 : 5.

## Revendications

1. Procédé pour l'amélioration de la fluidité des huiles minérales et distillats d'huiles minérales, caractérisé en ce que l'on ajoute aux huiles minérales ou distillats d'huiles minérales des mélanges d'un terpolymère éthylène-acétate de vinyle-diisobutylène et d'une cire de polyéthylène oxydée et/ou d'un copolymère polyéthylène-acétate de vinyle oxydé.

2. Procédé selon la revendication 1, caractérisé en ce que le terpolymère éthylène-acétate de vinyle-diisobutylène contient 25 à 78 parties en poids d'acétate de vinyle, en particulier 30 à 55 parties en poids, et 0,5 à 45 parties en poids de diisobutylène, en particulier 1,0 à 27,5 parties en poids, pour 100 parties en poids d'éthylène.

3. Procédé selon la revendication 1 ou 2, caractérisé en ce que la masse moléculaire moyenne du terpolymère (mesurée par osmométrie de tension de vapeur) est de 500 à 10 000 g.mol⁻¹, de préférence de 1 000 à 5 000 g.mol⁻¹ et en particulier de 1 500 à 3 500 g.mol⁻¹.

4. Procédé selon une ou plusieurs des revendications 1 à 3, caractérisé en ce que le terpolymère présente, pour 100 groupes CH₂, 6 à 20 et de préférence 7 à 15 groupes CH₃ dans les chaînes latérales, qui ne proviennent pas du reste acétate de l'acétate de vinyle.

5. Procédé selon la revendication 1, caractérisé en ce que la cire de polyéthylène oxydée a un point de fusion de 85 à 135°C, un point de goutte de 95 à 135°C, en particulier de 100 à 120°C, une densité de 0,94 à 1,00 g/cm³ , un indice d'acide de 5 à 60 mg de KOH/g, en particulier de 8 à 30 mg de KOH/g et une masse moléculaire moyenne de 500 à 10 000 g.mol⁻¹.

6. Procédé selon la revendication 1, caractérisé en ce que le copolymère éthylène-acétate de vinyle oxydé a un point de goutte de 80 à 110°C et un indice d'acide de 5 à 200 mg de KOH/g.

7. Procédé selon la revendication 1, caractérisé en ce que le rapport pondéral du terpolymère éthylène-acétate de vinyle-diisobutylène à la cire de polyéthylène oxydée et/ou au copolymère éthylène-acétate de vinyle oxydé est de 1 000 : 1 à 1 : 10, de préférence de 100 : 1 à 1 : 5.

8. Huile minérale, ou distillat d'huile minérale, ayant une fluidité améliorée, caractérisée en ce qu'elle ou il contient de 0,001 à 2 % en poids, de préférence de 0,005 à 0,5 % en poids (par rapport au poids de l'huile minérale ou du distillat d'huile minérale) d'un mélange d'un terpolymère éthylène-acétate de vinyle-diisobutylène et d'une cire de polyéthylène oxydée et/ou d'un copolymère éthylène-acétate de vinyle oxydé.

9. Huile minérale, ou distillat d'huile minérale, selon la revendication 8, caractérisée en ce que
- le terpolymère éthylène-acétate de vinyle-diisobutylène contient 25 à 78 parties en poids d'acétate de vinyle, en particulier 30 à 55 parties en poids, et 0,5 à 45 parties en poids de diisobutylène, en particulier 1,0 à 27,5 parties en poids pour 100 parties en poids d'éthylène, il a une masse moléculaire moyenne (mesurée par osmométrie de tension de vapeur) de 500 à 10 000 g.mol⁻¹, de préférence de 1 000 à 5 000 g.mol⁻¹ et en particulier de 1 500 à 3 500 g.mol⁻¹, et il présente, pour 100 groupes CH₂, 6 à 20 et de préférence 7 à 15 groupes CH₃ dans les chaînes latérales, qui ne proviennent pas du reste acétate de l'acétate de vinyle,
- la cire de polyéthylène oxydée a un point de fusion de 85 à 135°C, un point de goutte de 95 à 135°C, en particulier de 100 à 120°C, une densité de 0,94 à 1,00 g/cm³, un indice d'acide de 5 à 60 mg de KOH/g, en particulier de 8 à 30 mg de KOH/g et une masse moléculaire moyenne de 500 à 10 000 g.mol⁻¹ , et
- le copolymère éthylène-acétate de vinyle oxydé a un point de goutte de 80 à 110°C et un indice d'acide de 5 à 200 mg de KOH/g.

10. Huile minérale, ou distillat d'huile minérale, selon la revendication 8 ou 9, caractérisée en ce que le rapport pondéral du terpolymère-éthylène-acétate de vinyle-diisobutylène à la cire de polyéthylène oxydée et/ou au copolymère-éthylène-acétae de vinyle oxydé est de 1 000 : 1 à 1 : 10, de préférence de 100 : 1 à 1 : 5.
